# EUROPÄISCHE PATENTSCHRIFT

(11) **EP 0 521 201 B1**
(45) Veröffentlichungstag und Bekanntmachung des Hinweises auf die Patenterteilung: **02.04.1997**
(21) Anmeldenummer: 91250173.1
(22) Anmeldetag: 29.06.1991
(51) Int. Cl.: B22C 5/18, B22C 5/08

(54) **Verfahren zum Regenerieren von Giesserei-Altsand**
Process for reclaiming used foundry sand
Procédé pour la régéneration de sable de fonderie decoché

(43) Veröffentlichungstag der Anmeldung: 07.01.1993
(73) Patentinhaber: Dr. Küttner GmbH & Co. KG, D-45128 Essen (DE)
(72) Erfinder: Schott, Hans-Klaus Dr.-Ing., W-4220 Dinslaken (DE)
(74) Vertreter: Hoormann, Walter, Dr.-Ing.

(56) Entgegenhaltungen:
- DE-A- 2 554 405
- DE-A- 3 019 096
- DE-A- 3 639 634
- DE-A- 3 825 361
- FONDERIE-FONDEUR D'AUJOURD'HUI Nr. 93, März 1990, PARIS Seiten 20 - 25; M. ROCHIER: 'Recyclage des sables de moulage-noyautage'

## Beschreibung

Die Erfindung betrifft ein Verfahren zum Regenerieren von Gießerei-Altsand nach dem Oberbegriff des Anspruches 1, also eines Altsandes, dessen Ursprungs-Formsand als Formstoff anorganische Bindemittel wie Bentonit (= "anorganischer Altsand") oder/und organische Bindemittel wie Phenol- oder/und Furanharze (= "organischer Altsand") enthielt.

Bei anorganisch gebundenen Formsanden wird das Bindemittel beim Gießvorgang auf der Oberfläche der Quarzkörner durch Schamottisierung (Oolithisierung) schalenförmig fixiert, während es bei Formsanden mit organischen Bindemitteln im Verlaufe des Gießvorganges zu deren thermischer Zersetzung und damit zu festhaftenden Rückständen kohlenstoffreicher Abbauprodukte der organischen Bindemittel auf der Oberfläche der Quarzkörner kommt. Darüber hinaus kommt es aufgrund weiterer Zusätze zu Verunreinigungen des Altsandes, wie z.B. zur Bildung von Glanzkohlenstoff.

Während man (Gießerei-)Altsand früher zumindest überwiegend auf Deponien verkippt hat, ist es heutzutage wegen akuter Verknappung von verfügbarem Deponieraum und nicht zuletzt auch aus Kostengründen geboten, Altsand zu regenerieren, also so aufzubereiten, daß er wiederverwendbar ist. Dieses setzt indes voraus, daß die vorstehend erwähnten Binderhüllen (Kornschalen) und sonstigen Verunreinigungen des Altsandes von den Quarzkörnern abgetrennt werden.

Für eine Regenerierung von Altsand, der zumindest ganz überwiegend aus organischem Altsand besteht, ist es bekannt, diesen thermisch durch Glühen bei einer Temperatur von ca. 800° C und/oder ggf. pneumatisch zu behandeln. Dabei werden die Binderhüllen und sonstigen Verunreinigungen des Altsandes i.d.R. so weitgehend entfernt, daß der Altsand als Formsand wiederverwendet werden kann. Dagegen führt dieses thermische Aufbereitungsverfahren bei anorganischen Altsanden nicht zu einem befriedigenden Ergebnis.

Das aus der DE-PS 31 03 030 bekannte thermisch-mechanische Verfahren führt allenfalls dann zu brauchbaren Ergebnissen, wenn der Anteil an anorganischem Altsand relativ klein ist. Dieses Verfahren löst die obige Problematik mithin nicht allgemein, da anfallender Altsand i.d.R. zu mehr als zwei Dritteln aus anorganischem Altsand besteht.

Unter Berücksichtigung dieser Verhältnisse wurde mit der DE-PS 38 15 877 vorgeschlagen, das (bspw. gemäß der DE-PS 31 03 030) thermisch-mechanisch (vor-)behandelte Regenerat nachfolgend einer Ultraschallbehandlung in Wasser (als Kopplungsschicht) zu unterziehen. Dadurch sollen die auf die Quarzkörner aufgesinterten Binderschalen zum Abplatzen gebracht und der Oolithisierungsgrad auf normale Werte gesenkt werden.

Ganz abgesehen von dem zur Durchführung des vorgenannten Verfahrens erforderlichen großen und aufwendigen apparativen Aufwand sowie der hohen Betriebskosten ergeben sich weitere Kosten dadurch, daß der aufbereitete Altsand danach noch getrocknet werden muß, wodurch die Wirtschaftlichkeit dieses mehrstufigen Verfahrens nicht mehr gegeben ist, wobei i.ü. noch festzustellen ist, daß aufgrund eines relativ hohen Verschleißes der Sandkörner nur eine relativ geringe Regeneratausbeute hinreichender Qualität erzielbar ist.

Zum Regenerieren anorganischen Altsandes wurden Verfahren entwickelt, bei denen versucht wurde, die Binderhüllen auf nassem Wege von der Oberfläche der Sandkörner zu entfernen, und zwar dadurch, daß in einer wäßrigen Sandsuspension ein mechanischer Rührvorgang mit der Folge intensiver Reibung der Sandkörner aneinander durchgeführt wird, wobei dieser auch als Attrition bezeichnete Verfahrensschritt i.d.R. mehrfach wiederholt und ggf. durch Einstellen besonderer Sand-Wasser-Mischungsverhältnisse beeinflußt bzw. intensiviert werden kann (s. z.B. US-PS 27 83 511 oder DE-OS 30 19 096).

Nachteilig bei diesem Naßverfahren ist u.a. der Umstand, daß Kohlenwasserstoffverbindungen organischer Altsandanteile sowie Clanzkohlenstoff und seine Bildner nicht hinreichend entfernt werden können. Diese Stoffe wirken (wie z.B. auch tonige Bestandteile) gleichsam wie Schmiermittel und behindern den angestrebten Abrieb, so daß selbst bei mehrstufiger Attrition kein hinreichend befriedigendes Regenerationsergebnis zu erzielen ist.

Um diesbezüglich Abhilfe zu schaffen, wurde mit der AU-PS 387 921 vorgeschlagen, hinter jede Attritionsstufe eine Entschlämmung (mittels Klassierer) zu schalten, um auf diese Weise die "Schmiermittel" aus dem Umlaufwasser zu entfernen und somit den erstrebten Abrieb zu intensivieren. Aber selbst wenn bei drei-, vier- oder mehrfacher Attrition in technischer Hinsicht ein befriedigendes Ergebnis zu erzielen wäre, leidet dieses ersichtlich ganz erheblich aufgrund der hiermit verbundenen Kosten unter Wirtschaftlichkeitsgesichtspunkten. Es kommt hinzu, daß bei diesem Verfahren an der Kornoberfläche eine festhaftende Struktur aus fein verteilter, poröser Kieselsäure verbleibt, die bei Wiederverwendung des aufbereiteten Altsandes für (Gießerei-)Neusand einen erhöhten Binderbedarf zur Folge hat.

Aus der DE 36 39 634 A1 ist ein gattungsgemäßes Verfahren zum Regenerieren von Gießerei-Altsand bekannt, bei dem der aufzubereitende Altsand in einem Fließbett so an hochtemperierten, stabförmigen Heizelementen entlanggeführt wird, daß seine Körner an ihrer Oberfläche, also der Kornschale, wiederholt jeweils kurzzeitig mit einem Heizstab in Berührung kommen und einem Thermoschock ausgesetzt werden. Dadurch sollen die aus Binder bestehenden Kornschalen nach und nach verspröden oder verbrennen und von den Quarzkörnern abfallen. Dabei erfolgt eine Verwirbelung in einem Fließbett, um zu bewirken, daß die Oberfläche der Altsandkörner an mehreren Punkten auf einen Heizstab stößt und einem Thermoschock ausgesetzt wird.

Der vorliegenden Erfindung liegt die Aufgabe zugrunde, unter Vermeidung der vorstehend erwähnten und weiterer Nachteile ein sowohl in technischer als auch in wirtschaftlicher Hinsicht befriedigendes Verfahren zum Aufbereiten von Gießerei-Altsand zu schaffen, bei dem mit (im Vergleich zum Stand der Technik) relativ geringem technischen und wirtschaftlichen Aufwand ein weitgehend allgemein einsetzbares Regenerat mit relativ geringen Schadstoffbestandteilen zu erzielen ist, welches eine problemlose Wiederverwendung anstelle von Neusand für die Form- und Kernherstellung in Gießereien ermöglicht.

Die Lösung dieser Aufgabe besteht erfindungsgemäß darin, daß der aufzubereitende Altsand zunächst so stark mit Wasser getränkt wird, daß die Poren der Kornschalen i.w. mit Wasser gefüllt sind, und daß der getränkte Altsand anschließend in eine erhitzte Wirbelschicht verbracht wird, wobei durch die dabei auftretende Schockerhitzung des aufzubereitenden Altsandes das in den Poren befindliche Wasser spontan verdampft und die Kornschalen aufgrund der dabei entstehenden erheblichen Volumenvergrößerung des Wassers abgesprengt oder aber zumindest so stark gelockert werden, daß sie unmittelbar in der Wirbelschicht von den Quarzkörnern separierbar sind. Durch die bisher übliche Trocknung naßregenerierten Altsandes mittels Heißluft von ca. 150 - 300°C wird ein solcher Absprengungs- bzw. Lockerungseffekt nicht erzielt, wie der vorstehend erwähnte Bindemittelbedarf aufzeigt.

Die Wärmeabfuhr durch die Wasserverdampfung in unmittelbarer Nähe zum Quarzkorn verhindert eine durch eine schockartige Erwärmung der Quarzkörner mögliche Änderung der Kristallmodifikation und einen Kornzerfall.

Bei dem erfindungsgemäßen Verfahren ist es nicht erforderlich, daß der Altsand, der aus beliebigen Gemischen von organisch und anorganisch gebundenen Altsanden bestehen kann, bei seiner Annäßung bzw. seiner Durchtränkung eine sonst für eine Naßregenerierung erforderliche Attritionsstufe durchlaufen muß. Hieraus ergeben sich infolge der vereinfachten Arbeitsweise und der weniger aufwendigen apparativen Ausstattung beachtliche wirtschaftliche Vorteile.

Bei dem erfindungsgemäßen Verfahren ist es auch nicht erforderlich (auch wenn dieses zumindest in bestimmten Fällen zweckmäßig sein mag) gleichsam in Vorfeld der Aufbereitung für eine grundsätzliche Trennung von organischen und anorganischen Altsanden zu sorgen, wobei es indes regelmäßig zweckmäßig ist, die organischen bzw. anorganischen Altsande im wesentlichen getrennt voneinander aufzubereiten, wenn sie ohnehin getrennt anfallen, wie dieses nicht selten der Fall ist.

Es hat sich in der Regel als höchst zweckmäßig erwiesen, wenn dem Wasser Mittel zur Senkung seiner Oberflächenspannung zugegeben werden, so daß die Poren zumindest im wesentlichen mit Wasser gefüllt sind, um den oben dargelegten Effekt und damit letztlich die gesamte Altsandaufbereitung und die Qualität des Regenerates zu optimieren.

Das erfindungsgemäße Verfahren ist aber nicht allein unter technischen, sondern auch unter wirtschaftlichen Gesichtspunkten höchst befriedigend, zumal die erhitzte Wirbeischicht auch ihrerseits aus Sand (ggf. also auch aus bereits aufbereitetem Altsand) bestehen kann.

Um für den erstrebten Effekt eine Wirbelschicht mit ausreichender Wärmekapazität zur Verfügung zu haben, kann das Verhältnis der Wirbelschicht-Sandmenge zur pro min zugeführten feuchten Altsandmenge im Bereich von ca. 50 bis 100 gewählt werden.

Erfindungsgemäß wird die Wirbeischicht höchst bevorzugt von oben beheizt, und zwar vorzugsweise mit Hochgeschwindigkeitsbrennern, wobei sich als Zusatzbrennstoff (über die in dem Altsand bereits enthaltenen Brennstoffanteile hinaus) gasförmige Brennstoffe als besonders zweckmäßig erwiesen haben.

Um die vorstehend erläuterten Effekte zu erzielen, kann die Wirbelschicht bevorzugt auf einer Beharrungstemperatur von ca. 750 bis 950° C gehalten werden.

Gemäß einer weiteren bevorzugten Ausgestaltung kann die Verweilzeit des aufzubereitenden Altsandes in der Wirbelschicht abhängig von dessen Beschaffenheit eingestellt werden. Auf diese Weise ist ein vollständiger Ausbrand organischer Substanzen sicherzustellen.

Um die Befeuchtung des aufzubereitenden Altsandes zu intensivieren bzw. zu beschleunigen, kann es vorteilhaft sein, wenn der zu befeuchtende, aufzubereitende Altsand in einem Vakuum durchfeuchtet wird.

Bevorzugte Ausgestaltungen der vorliegenden Erfindung sind in den Unteransprüchen beschrieben.

Die Erfindung ist nachstehend an einem Ausführungsbeispiel unter Bezugnahme auf eine Zeichnung weiter erläutert.

Die Zeichnung zeigt in einer schematischen Darstellung einen Bunker 1, in dem der Altsand, bei dem es sich regelmäßig um ein Gemisch aus anorganischen und organischem Altsand handelt, gesammelt wird. Der aufzubereitende Altsand wird aus dem Bunker 1 einer Altsandvorbereitung 2 (bestehend aus einem Magnetabscheider zum Abscheiden von Fe-Teilen, einem Knollenzerkleinerer und einer Absiebung) zugeführt und gelangt von dort in einen Zwischenbunker 3.

Aus dem Zwischenbunker 3 wird der vorbereitete Altsand mittels einer Dosiereinrichtung 4 einem Mischer 5 zugeführt, in den ebenfalls dosiert Wasser 6 und oberflächenspannungsmindernde Mittel zugegeben werden. Das Wasser wird mittels Abwärme auf max. 95°C aufgeheizt.

Der feuchte Sand wird in einem Konditionierer 7 umgewälzt bis die eine völlige Durchfeuchtung der Poren der Kornschalen erreicht ist und gelangt danach dosiert in einen Wirbelschichtofen 8.

Infolge des außerordentlich raschen Wärmeübergangs (und der guten Vermischung in der Wirbelschicht) wird der aufzubereitende nasse Altsand schlagartig auf eine Betriebstemperatur von 800 bis 850° erwärmt, wobei die oben bereits beschriebene Dampfbildung die Schamotteschalen von den Quarzkörnern abgesprengt bzw. zumindest ganz erheblich lockert und organische Schadstoffe vollständig verbrennen.

Das Ofenabgas wird in einem Wärmetauscher 11 unter Vorwärmung der Wirbelluft gekühlt.

Zur Kühlung des Ofenaustrags passiert dieser zunächst einen Wirbelschichtkühler 12, in dem das für die Tränkung erforderliche Wasser auf 70 bis 95° C vorgewärmt wird und die fühlbare Wärme des Sandes in Form von Dampf oder Heißwasser zurückgewonnen wird.

Eine abschließende Behandlung des erhaltenen Regenerats erfolgt in einer pneumatischen Reinigungseinrichtung 13 sowie einer Fraktionierung in (wenigstens) zwei Körnungen ("grob" und "fein"). Der aufbereitete Altsand ist universell wiederverwendbar, wobei die Körnung des aus dem aufbereiteten Altsand zu bildenden Neusandes (ggf. unter gewissem Zusatz von Neusand) durch Dosierung aus den einzelnen Fraktionen erfolgen kann, um einen Altsand mit vorgegebener mittlerer Körnung bzw. einem bestimmten Kornband zu erhalten.

Nach Kühlung und pneumatischer Reinigung des aufbereiteten Sandes fallen Regenerat und Filterstaub an. Der Filterstaub ist schadstoffrei und kann unbedenklich deponiert bzw. einer Verwendung bspw. als Bau- oder Zuschlagstoff zugeführt werden.

## Patentansprüche

1. Verfahren zum Regenerieren von Gießerei-Altsand, dessen Quarzkörner eine im wesentlichen aus anorganischen und/oder organischen Bindemitteln des Ursprungformsandes bestehende Kornschale aufweisen, bei dem die Kornschalen des sich dabei in einer Wirbelschicht befindlichen Altsandes durch eine Schockerhitzung von den Quarzkörnern entfernt werden, dadurch gekennzeichnet, daß der aufzubereitende Altsand zunächst so stark mit Wasser getränkt wird, daß die Poren der Kornschalen im wesentlichen mit Wasser gefüllt sind, und daß der getränkte Altsand anschließend in eine erhitzte Wirbelschicht verbracht wird, wobei durch die dabei auftretende Schockerhitzung des Altsandes das in den Poren der Kornschalen befindliche Wasser spontan verdampft und die Kornschalen aufgrund der dabei entstehenden Volumenvergrößerung des Wassers von den Quarzkörnern abgesprengt bzw. so stark gelockert werden, daß sie noch in der Wirbelschicht von den Quarzkörnern abfallen.

2. Verfahren nach Anspruch 1, dadurch gekennzeichnet, daß die erhitzte Wirbelschicht aus Sand gebildet wird.

3. Verfahren nach Anspruch 2, dadurch gekennzeichnet, daß das Verhältnis der Wirbelschicht-Sandmenge zur pro min zugeführten feuchten Altsandmenge ca. 50-100 beträgt.

4. Verfahren nach einem oder mehreren der vorhergehenden Ansprüche, dadurch gekennzeichnet, daß bei einem getrennten Anfall von Altsanden mit aus anorganischen Bindemitteln gebildeten Kornschalen bzw. mit aus organischen Bindemitteln gebildeten Kornschalen das Einbringen in die Wirbelschicht getrennt erfolgt, wobei nur Altsand mit aus anorganischen Bindemitteln bestehenden Kornschalen zuvor mit Wasser getränkt wird.

5. Verfahren nach einem oder mehreren der vorhergehenden Ansprüche, dadurch gekennzeichnet, daß das Wasser zum Tränken des Altsandes auf 70-95°C vorgeheizt wird.

6. Verfahren nach einem oder mehreren der vorhergehenden Ansprüche, dadurch gekennzeichnet, daß dem Wasser oberflächenspannungsmindernde Mittel zugegeben werden.

7. Verfahren nach einem oder mehreren der vorhergehenden Ansprüche, dadurch gekennzeichnet, daß die Wirbelschicht von oben beheizt wird.

8. Verfahren nach einem oder mehreren der vorhergehenden Ansprüche, dadurch gekennzeichnet, daß die Wirbelschicht auf eine Beharrungstemperatur von ca. 750-950°C gehalten wird.

9. Verfahren nach einem oder mehreren der vorhergehenden Ansprüche, dadurch gekennzeichnet, daß die Verweilzeit des aufzubereitenden Altsandes in der Wirbelschicht einstellbar ist.

10. Verfahren nach einem oder mehreren der vorhergehenden Ansprüche, dadurch gekennzeichnet, daß der aufzubereitende Altsand in einem Vakuum mit Wasser getränkt wird.

## Claims

1. A method of regenerating used foundry sand consisting of quartz grains having a shell made up mainly of inorganic and/or organic binders from the original moulding sand, wherein the grain shells of the used sand, which is in a fluidised bed, are removed from the quartz grains by shock heating, characterised in that the used sand for processing is first impregnated with water sufficiently for the pores of the shells to fill substantially with water, after which the impregnated used sand is brought into a heated fluidised bed and as a result of the shock heating of the used sand the water in the pores of the shells spontaneously evaporates and the shells, owing to the resulting increase in the volume of water, burst or are so loosened from the quartz grains that they drop off them into the fluidised bed.

2. A method according to claim 1, characterised in that the heated fluidised bed is of sand.

3. A method according to claim 2, characterised in that the ratio of the sand in the fluidised bed to the amount of wet used sand supplied per minute is about 50 - 100.

4. A method according to one or more of the preceding claims, characterised in that if the used sand containing grain shells formed from inorganic binders is already separate from the used sand containing shells consisting of organic binders, the two are introduced separately into the fluidised bed, in which case only the used sand containing grain shells consisting of inorganic binders is previously impregnated with water.

5. A method according to one or more of the preceding claims, characterised in that the water for impregnating the used sand is preheated to 70 - 95°C.

6. A method according to one or more of the preceding claims, characterised in that surface tension reducing agents are added to the water.

7. A method according to one or more of the preceding claims, characterised in that the fluidised bed is heated from above.

8. A method according to one or more of the preceding claims, characterised in that the fluidised bed is maintained at a steady temperature of about 750 - 950°C.

9. A method according to one or more of the preceding claims, characterised in that the residence time of the used sand for processing in the fluidised bed is adjustable.

10. A method according to one or more of the preceding claims, characterised in that the used sand for processing is impregnated with water in a vacuum.

## Revendications

1. Procédé de régénération de vieux sable de fonderie dont les grains de quartz comportent une enveloppe de grain constituée principalement de liants minéraux et/ou organiques du sable de fonderie d'origine, selon lequel on écarte des grains de quartz, par choc thermique, les enveloppes de grains du vieux sable se trouvant alors dans une couche turbulente, caractérisé en ce que l'on imprègne d'abord le vieux sable à traiter avec de l'eau, de telle sorte que les pores des enveloppes de grains sont globalement remplis d'eau, et en ce que l'on fait ensuite passer le vieux sable imprégné dans une couche turbulente chauffée, le choc thermique auquel est alors soumis le vieux sable faisant spontanément évaporer l'eau qui se trouve dans les pores des enveloppes de grains et faisant que les enveloppes de grains se séparent des grains de quartz par éclatement dû à l'augmentation ainsi provoquée du volume de l'eau, ou qu'elles s'en détachent suffisamment pour tomber des grains de quartz alors qu'elles sont encore dans la couche turbulente.

2. Procédé selon la revendication 1, caractérisé en ce que la couche turbulente chauffée est formée de sable.

3. Procédé selon la revendication 2, caractérisé en ce que le rapport de la quantité de sable de la couche turbulente et de la quantité de vieux sable humide amené par minute vaut environ 50 à 100.

4. Procédé selon l'une ou plusieurs des revendications précédentes, caractérisé en ce que, dans le cas de l'arrivée séparée de vieux sables ayant des enveloppes de grains formées de liants minéraux ou de vieux sables ayant des enveloppes de grains formées de liants organiques, on amène séparément ces sables dans la couche turbulente, seul le vieux sable ayant des enveloppes de grains constituées de liants minéraux ayant préalablement été imprégnés d'eau.

5. Procédé selon l'une ou plusieurs des revendications précédentes, caractérisé en ce que l'on préchauffe à une température de 70 à 95 °C l'eau destinée à imprégner le vieux sable.

6. Procédé selon l'une ou plusieurs des revendications précédentes, caractérisé en ce que l'on ajoute à l'eau des produits diminuant la tension superficielle.

7. Procédé selon l'une ou plusieurs des revendications précédentes, caractérisé en ce que l'on chauffe la couche turbulente par le haut.

8. Procédé selon l'une ou plusieurs des revendications précédentes, caractérisé en ce que l'on maintient la couche turbulente à une température d'équilibre thermique de 750 à 950 °C environ.

9. Procédé selon l'une ou plusieurs des revendications précédentes, caractérisé en ce que l'on peut régler la durée de séjour du vieux sable à traiter dans la couche turbulente.

10. Procédé selon l'une ou plusieurs des revendications précédentes, caractérisé en ce que l'on imprègne sous vide le vieux sable à traiter avec de l'eau.
